# EUROPÄISCHE PATENTSCHRIFT

(11) **EP 0 053 702 B1**
(45) Veröffentlichungstag und Bekanntmachung des Hinweises auf die Patenterteilung: **17.04.1985**
(21) Anmeldenummer: 81108906.9
(22) Anmeldetag: 26.10.1981
(51) Int. Cl.: D04H 1/00, D02G 3/22

(54) **Faserstrang und Verfahren zu dessen Herstellung**
Fibre rope and process for its manufacture
Echeveau de fibres et procédé pour sa fabrication

(30) Priorität: 10.12.1980 CH 9087/80
(43) Veröffentlichungstag der Anmeldung: 16.06.1982
(73) Patentinhaber: BREVETEAM S.A., CH-6300 Zug (CH)
(72) Erfinder:
(74) Vertreter: Lesser, Karl-Bolko, Dipl.-Ing.

## Beschreibung

Die Erfindung betrifft einen Faserstrang mit gegeneinander verfestigten textilen Fasern oder Fäden, sowie ein Verfahren zu dessen Herstellung, bei dem die Fasern oder Fäden im Faserstrang verfestigt werden.

Bekanntlich gibt es feine, mittlere und grobe Garne aus endlichen Fasern (Stapelfasern) oder aus Endlosfilamenten, z. B. Multifilamenten. Die Stapelfasergarne werden durch Drehung zusammengehalten, während die Endlosfilamente Längsfestigkeit besitzen und ebenfalls mehr oder weniger stark gedreht sein können. Bei der Garnherstellung werden die Fasern in einem bestimmten Verhältnis von Faserquerschnitt und Faserlänge sowie Anzahl der Fasern im Garnquerschnitt gedreht. Der eigene Zusammenhalt der Garne ist zur Weiterverarbeitung, z. B. zum Zwirnen, Weben, Wirken oder Tuften oder dergleichen erforderlich und soll dem Garn auch im Endprodukt die gewünschte Festigkeit, aber auch Eigenschaften wie Bauschigkeit, Erholungsvermögen, Abriebfestigkeit, Pillingfestigkeit, Schönheit oder dergleichen geben. Die Garne werden dabei nach Nummernfeinheiten eingeteilt und zwar in Feinheiten von z. B. Nm 100 (ganz fein) herab zu Nm 0,01 (grob). Ein Garn von Nm 1, d. h. von 1 Gramm pro Laufmeter Garn, stellt dabei schon ein relativ grobes Garn dar, das in der Teppichherstellung verarbeitet werden kann. Gröbere Garne können im allgemeinen im Streichgarnspinnverfahren hergestellt werden, während sehr grobe, beispielsweise fingerdicke Garne z. B. durch Zusammenzwirnen mehrerer feiner Garne oder im aufwendigen Handspinnverfahren hergestellt werden. Solche Garnherstellungen sind relativ aufwendig.

So ist ein gedrehtes Garn bekannt (DE-B-1 510 999), bei dem ein schraubenlinienförmig gewundenes, als Vorgarn bezeichnetes dickes Faserband durch Überlappung seiner Seitenkanten einen mit Fasern ausgefüllten Querschnitt bildet. Durch die Überlappungen weist das Faserband eine grobe, in Längsrichtung gewellte Oberfläche auf. Das Faserband ist in Form eines eingängigen Gewindes zu einem Garn gedreht, so daß die Fasern in üblicher Weise durch Drehung im Garn verfestigt sind.

Bekannt ist auch ein strukturiertes Garn aus einem Faser- oder Fadenbüschel (DE-B-2 110 192), das Einschnürungen mit dazwischenliegenden bauschigen Zwischenzonen besitzt. Die durch örtliches Zwirnen vorgeformten Einschnürungen sind durch Ringe aus polymerem Material fixiert, so daß abwechselnd stark gebundene Zonen und Zonen ohne Bindung vorliegen. In den ungebundenen Zonen sind die Fasern oder Fäden bauschig in Form von Schleifen ausgebildet, so daß Elastizität erreicht wird. Diese Garne können eine Feinheit von 500-30 000 den. besitzen und infolge ihrer Bauschigkeit als künstliche Federn oder Daunen oder als Grasersatz oder dann eingesetzt werden, wenn die Verwendung von feinen Fasern erforderlich ist. Die Ringe sind nicht nur ein dem Fasermaterial artfremdes Produkt, sondern erfordern zum Einbringen auch einen bei der Garnherstellung besonderen Verfahrensschritt, was aufwendig ist.

Es ist daher die Aufgabe der vorliegenden Erfindung, einen Faserstrang der eingangs genannten Art ohne die Nachteile der bekannten Garnstrukturen zu schaffen, der sich nicht nur in der Struktur und der Bauschigkeit von den bekannten groben Garnen unterscheidet, sondern als grobes Fasergebilde eine breite Einsatzmöglichkeit aufweist und eine für ein strangförmiges Fasergebilde übliche preiswerte Herstellungstechnik ohne zusätzlichen Aufwand zur Verfestigung der Fasern oder Fäden zulassen soll.

Zur Lösung dieser Aufgabe ist der Faserstrang erfindungsgemäß dadurch gekennzeichnet, daß er in mindestens einer Querrichtung mindestens 4 mm Dicke aufweist, und daß das im Faserstrang enthaltene Fasermaterial quer zur Längsrichtung des Faserstranges durch aus diesem Faserstrang entstammende Haltefasern oder -fäden aktiv vernadelt ist.

Mit dem erfindungsgemäßen Faserstrang liegt daher ein Gebilde vor, bei dem das durch die Querfasern oder Querfadenteile zusammengehaltene Fasermaterial in seiner Struktur verändert, vorzugsweise verfestigt, wird und für den Charakter des Fasermaterials maßgebend ist. Es kann damit ein garnartiges, längliches textiles Erzeugnis erhalten werden, dessen Aufbau durch das erfindungsgemäß zusammengehaltene Fasermaterial bestimmt wird. Es können grobe, z. B. fingerdicke, Faserstränge mit einer Dikke von bis zu 50 mm vorliegen. Der erfindungsgemäße Faserstrang besitzt durch die Querfasern einen ausreichenden Zusammenhalt, so daß ein selbstständiges strangförmiges Gebilde mit genügender Festigkeit vorliegt, das ohne auseinanderzufallen gehandhabt und daher als solches eingesetzt werden kann. Der Faserstrang besitzt daher nicht nur bis zu einer Verarbeitung desselben genügende Festigkeit, sondern es kann seine Festigkeit auch bei einer Verarbeitung selbst noch verbessert werden. Die Anforderungen an den Faserstrang bezüglich der Festigkeit können daher in gewissen Fällen geringer sein, als bei bekannten, z. B. gedrehten Garnen. Der erfindungsgemäße Faserstrang besitzt nicht nur einen lockeren Charakter, sondern kann auch mit einer Struktur und/oder Musterung vorliegen. In vorteilhafter Weise liegt vor allem für den Zusammenhalt des Fasermaterials ein textiles Material vor, wodurch der erfindungsgemäße Faserstrang ohne artfremdes Material verfestigt sein kann.

Der Faserstrang kann zur Herstellung von Produkten verwendet werden, bei denen ein grober Charakter und/oder eine Struktur und/oder eine Musterung erwünscht sind. So können insbesondere Boden- und Wandbeläge unter Verwendung des erfindungsgemäßen Faserstranges hergestellt werden, insbesondere auch dann, wenn ein Handwebcharakter gewünscht ist.

In diesem Zusammenhang sei auf die EP-A-0 053 700, betitelt »Ungewebter Bodenbelag«, verwiesen, in welcher Bodenbeläge beschrieben werden, bei denen der erfindungsgemäße Faserstrang eingesetzt werden kann. Es ist aber auch die Herstellung von groben handgehäkelten Bekleidungsstoffen, Hüten, Pullovern, Schals und sogar Gürteln aus dem erfindungsgemäßen Faserstrang möglich.

Insbesondere ist mit dem erfindungsgemäßen Faserstrang ein Produkt geschaffen, das durch den Zusammenhalt Quer- und/oder Längsfestigkeit besitzt. Durch den erfindungsgemäßen Aufbau kann bei dem Faserstrang Glanz vermieden und auch der Kingeleffekt gebrochen werden.

Nachfolgend ist unter »aktiv vernadelt« zu verstehen, daß Fasern des Fasermaterials durch einen Vernadelungsprozeß relativ zu anderen Fasern des Fasermaterials in demselben bewegt, z. B. ausgezogen, und miteinander verschlungen werden, d. h., aktiv etwas bewirken können. Durch das aktive Vernadeln werden die Fasern daher quer zur Längsrichtung des Faserstranges ausgerichtet und liegen dann als Querfasern oder -fadenteile, d. h., als Haltefasern, vor. Das Fasermaterial wird durch diese aktive Vernadelung zusammengefaßt gehalten.

Durch die Vernadelung des Fasermaterials kann der Faserstrang in besonders vorteilhafter Weise preiswert und einfach hergestellt werden. Er kann dadurch das Aussehen eines dicken Garnstranges aufweisen, so daß er auch als »Nadelgarn« bezeichnet werden kann. Es sind keine besonderen Vorverfestigungsmaßnahmen oder etwa ein zusätzliches Material notwendig, sondern der Faserstrang kann ausschließlich aus dem Fasermaterial aufgebaut sein. Das Fasermaterial kann mit Stichdichten von 20-200 Einsti- chen/cm² hergestellt sein, d. h. es können aufgrund seiner Dicke hohe Stichdichten und damit eine hohe Vernadelungsdichte vorliegen. Auf diese Weise kann ein aktives Kompaktieren des Fasermaterials zum Faserstrang erfolgen. Durch die aktive Vernadelung kann das Fasermaterial plattgedrückt werden, so daß ein abgeplattetes oder im wesentlichen flaches Produkt vorliegen kann.

Das aktiv vernadelte Fasermaterial kann an sich bereits als Faserstrang vorliegen und als solcher z. B. wie vorstehend beschrieben eingesetzt oder z. B. weiterverarbeitet werden. Das Fasermaterial kann aber auch zum Faserstrang gedreht, z. B. verzwirnt oder verdrillt, oder eingerollt, gewickelt oder geschichtet zusammengefaßt und aktiv vernadelt sein. Es kann z. B. spiral-oder schraubenförmig angeordnet werden. Hierbei ist es möglich, das Fasermaterial zunächst aktiv zu vernadeln und das in sich aktiv vernadelte Fasermaterial zum Faserstrang zusammenzufassen. Das z. B. zusammengefaßte Fasermaterial kann an sich als Faserstrang vorliegen oder z. B. im zusammengefaßten Zustand nochmals aktiv vernadelt werden. Das strangförmige Fasermaterial kann aber auch zunächst zum Faserstrang zusammengefaßt und dann aktiv vernadelt werden. In beiden Fällen kann das strangförmige Fasermaterial als eine sich überdeckend eingerollte oder gewickelte Lage desselben vorliegen. Durch die Haltefasern, d. h. die aktive Vernadelung kann die Drehung, Verdrillung, Einrollung oder Verwicklung fixiert werden, so daß der Faserstrang sich nicht aufdrehen oder aufwickeln kann.

In Ausführungsformen kann das aktiv vernadelte Fasermaterial in Band- oder Streifenform, z. B. mit kreisförmigem oder im wesentlichen kreisförmigen oder ellipsenförmigem oder im wesentlichen rechteckigem Querschnitt vorliegen. Es kann aber auch in sich schwach gedreht und aktiv vernadelt sein, wobei durch die Haltefasern in besonders vorteilhafter Weise ein Aufdrehen des Fasermaterials und damit des Faserstranges vermieden werden kann. Liegt z. B. ein ungedrehtes Fasermaterial vor, so kann dasselbe vor dem Zusammenfassen zum Faserstrang vorgenadelt werden, um bis zum aktiven Vernadeln einen Zusammenhalt zu erreichen. Es kann z. B. eine ungedrehte oder schwach gedrehte Lunte aktiv vernadelt den Faserstrang ergeben. Sie kann aber auch vor oder nach dem Vernadeln zum Faserstrang z. B. gedreht oder gewickelt sein.

Insbesondere kann der Faserstrang nach der Erfindung infolge des strangartigen aktiv vernadelten Fasermaterials mit einer Struktur und/ oder Musterung ausgebildet sein. So kann eine Hoch-Tiefstruktur oder eine frotteartige, schlingenartige, chenilleartige, velourartige oder rauhgarnartige Struktur vorliegen. Dieses kann durch die z. B. vorstehend beschriebene Art der Zusammenfassung des Fasermaterials und/oder aktive Vernadelung in gewünschter Weise erreicht sein. In einer anderen Ausführungsform kann der Faserstrang einen Kern aufweisen, um den das Fasermaterial herumgelegt ist. Der Kern kann ebenfalls aus Fasern oder Fäden bestehen, er kann aber auch aus einem anderen Material, z. B. einem Schaumstoff, oder einer zusammengedrehten Folie bestehen. Das Fasermaterial des Faserstranges kann aus natürlichen oder synthetischen Fasern oder Fäden, z. B. Multifilamenten, bestehen oder diese enthalten, die auch verschieden in der Farbe sein können. Es kann auch aus Splitfasern oder Splitfäden bestehen, wie sie z. B. aus einem Folienmaterial hergestellt sein können, oder es können Schrumpffasern vorliegen. In einer weiteren Ausführungsform kann das Fasermaterial auch aus zwei Schichten von verschiedenen Fasern bestehen, die entweder vor oder nach dem Vernadeln z. B. in der vorstehend beschriebenen Weise zum Faserstrang zusammengefaßt sein können. Auf diese Weise ist es möglich, ein z. B. minderwertigeres Fasermaterial mit einem hochwertigen zu kombinieren und z. B. einen Kern aus minderwertigem, z. B. minderwertigem Fasermaterial, mit einem hochwertigen Fasermaterial zu umgeben und durch Vernadelung der beiden Materialien miteinander den Faserstrang nach der Erfindung zu erhalten. Es ist aber auch möglich, eine z. B. gewalkte Filzlage als das Fasermaterial oder dasselbe als angefilztes Material zum Aufbau des Faserstranges z. B. in einer der vorstehend angeführten Weisen im Faserstrang zu benutzen.

Die aktive Vernadelung kann in beliebiger Weise über das strangförmige Fasermaterial und damit z. B. über den Faserstrang erfolgen, es kann eine streifenförmige Vernadelung, z. B. in Längs- oder Querrichtung des Faserstranges vorliegen oder auch eine musterförmig angeordnete Vernadelung.

Der Faserstrang nach der Erfindung kann eine Feinheit von 15-50 ktex besitzen.

Die Erfindung ist nachstehend in Ausführungsformen anhand der Zeichnung näher erläutert. Es zeigt
Fig. 1 einen Teil eines Faserstranges in schaubildlicher, schematischer Darstellung mit einem Schnitt,
Fig. 2 einen Teil eines Faserstranges mit einem Kern in schaubildlicher, schematischer Darstellung mit einem Schnitt,
Fig. 3 einen Teil eines anderen Faserstranges mit einem Kern in schaubildlicher, schematischer Darstellung mit einem Schnitt,
Fig. 4 ein teilweise um einen Kern gewickeltes Fasermaterial eines Teils eines Faserstranges in schaubildlicher, schematischer Darstellung,
Fig. eine photographische Ansicht eines Teils eines weiteren Faserstranges,
Fig. 6 eine andere Ansicht des Faserstranges nach Fig. 5.

Gemäß Fig. 1 ist ein strangförmiges Fasermaterial 1 aus Fasern 2, z. B. ein vliesartiges Material, spiralförmig mit sich überdeckenden Lagen 3 gewickelt und aktiv vernadelt, so daß ein Faserstrang 4 vorliegt. Die Längsausdehnung des Faserstranges 4 ist durch Doppelpfeil A wiedergegeben, von der in Fig. 1 nur ein Teil dargestellt ist. Durch die aktive Vernadelung sind Haltefasern 5 erzeugt, die aus dem Fasermaterial 1 stammen und sich quer zur Längsausdehnung A als Querfasern durch das Fasermaterial 1 und dessen Lagen 3 erstrecken. Durch die Haltefasern 5 wird das zum Faserstrang 4 zusammengefaßte Fasermaterial 1 und damit auch der Faserstrang 4 zusammengehalten. Das Wickeln des Fasermaterials 1 und das aktive Vernadeln können auf üblichen bekannten Einrichtungen erfolgen. Für die Herstellung des Faserstranges 4 wird ein aktiv vernadelbares Fasermaterial 1 vorgegeben, bei dem die Fasern in einer Dichte vorliegen, daß einzelne Fasern oder Faserbüschel durch Vernadelungsnadeln erfaßt und relativ zu den nicht erfaßten Fasern bewegt werden können.

Der Faserstrang 4 weist eine abgeplattete Gestalt auf, wobei er in seiner größeren Querabmessung B eine Dicke C von mindestens 4 mm besitzt. Der Aufbau des Faserstranges 4 wird daher durch die strangförmig angeordneten Fasern 2 bestimmt, die durch die Haltefasern 5, d. h. die aktive Vernadelung zusammengehalten werden. Die abgeplattete Struktur kann sich bereits durch die Vernadelung ergeben, auch wenn das zusammengefaßte Fasermaterial 1 vor dem Vernadeln z. B. zylinderförmige Gestalt besaß, da durch die Vernadelung z. B. ein Zusammentreffen des Fasermaterials 1 erfolgt. Es kann aber auch in der dargestellten Form, d. h. mit der größeren Abmessung B gewickelt werden, wobei es durch das Vernadeln mehr oder weniger zusammengepreßt werden kann. Auf diese Weise kann der Faserstrang 4 in beliebig abgeplatteter Form ausgestaltetwerden.

Wie Fig. 2 zeigt, ist ein strangförmiges Fasermaterial 6, das wiederum ein vliesartiges Material sein kann, spiralförmig mit sich überlappenden Lagen 7 um einen Kern 8 aus Fasermaterial 9 gewickelt. Anschließend ist das Fasermaterial 6 derart aktiv vernadelt, daß sich aus dem Fasermaterial 6 stammende Haltefasern 10 durch die Lagen 7 hindurch bis in den Kern 8 erstrecken, so daß das Fasermaterial 6 mit dem Kern 8 vernadelt und so einen Faserstrang 11 ergibt. Durch den Kern 8 kann der Faserstrang 11 nicht nur z. B. eine hohe Längsfestigkeit besitzen, sondern sein kreisförmiger Querschnitt D kann bei der aktiven Vernadelung im wesentlichen aufrecht erhalten werden, so daß der Faserstrang 11 im wesentlichen zylinderförmig ausgebildet ist. Auch in dieser Ausführungsform kann die Herstellung mit üblichen Einrichtungen zum Wickeln um einen Kern und zum aktiven Vernadeln erfolgen.

Gemäß Fig. 3 liegt ein Faserstrang 12 vor, bei dem ein Fasermaterial 13 um einen Kern 14 aus Fasern 15, z. B. Stapelfasern oder Multifilamenten, spiralförmig in sich überdeckenden Lagen 16 gewickelt ist. Das Fasermateriai 16 ist von einem Umwindefaden 17 schraubenlinienförmig umschlungen und aktiv vernadelt, wobei sich Haltefasern 18 durch die Lagen 16 hindurch quer zur Längsausdehnung E des Faserstranges 12 erstrecken, ohne in den Kern 14 eingedrungen zu sein. Der Faserstrang 12 liegt daher mit dem unvernadelten Kern 14 vor. Durch den Umwindefaden 17 kann das gewickelte Fasermaterial 13 vor dem Vernadein zusammengehalten und dem Faserstrang 12 eine Struktur oder bei z. B. farbiger Ausgestaltung des Umwindefadens 17 eine Musterung gegeben werden.

Der Kern kann auch nicht textiles Material, z. B. dieses auch mit Fasermaterial gemischt, enthalten, so daß der Faserstrang nach der Erfindung in beliebiger Weise ausgestaltet werden kann.

Fig. 4 zeigt ein strangförmiges Fasermaterial 19, z. B. ein vliesartiges Material, beim Aufwikkeln um einen Kern 20, der aus textilem oder nicht textilem Material bestehen kann. Das Fasermaterial 19 ist in sich aktiv vernadelt, so daß Haltefasern 21 quer zur Längsausdehnung bzw. Längsrichtung F des Fasermaterials 19 vorliegen und dasselbe zusammenhalten. Nachdem das Fasermaterial 19 vollständig um den Kern 20 gewickelt und somit zu einem Faserstrang (nicht gezeigt) zusammengefaßt ist, kann das gewikkelte Fasermaterial nochmals aktiv vernadelt werden, damit es zum Faserstrang zusammengefaßt gehalten wird.

Es kann aber auch mit einem Umwindefaden umwickelt werden (nicht gezeigt) oder z. B. mit seinem Ende 22 in oder auf der bereits gewickelten Lage verklebt werden.

Anstelle des Wickelns von Fasermaterial mit sich überdeckenden bzw. überlappenden Lagen gemäß den zuvor geschilderten Ausführungsformen kann das Fasermaterial aber auch zylindermantelförmig, d. h. einlagig gewickelt sein und in diesem Zustand auf eine der vorstehend geschilderten Arten zum Faserstrang zusammengefaßt befestigt sein.

Wie die photographische Abbildung nach Fig. 5 zeigt, liegt je ein Faserstrang 23 vor, der aus einem ungedrehten Fasermaterial 24 aufgebaut ist, das in Fig. 5 nicht erkennbar aktiv vernadelt ist. Bei seiner Herstellung wird der Faserstrang mit einem derart angespannten Umwindefaden umwunden, daß der Faserstrang 23 infolge der Anspannung des Umwindefadens durch denselben in seiner Längsrichtung G zusammengezogen wird und Einschnürungen 25 besitzt. Der Umwindefaden hat sich dabei derart mit dem Fasermaterial 24 verschlungen, daß er scheinbar seelenartig und daher unsichtbar vorliegt. Durch die Einschnürung 25 quillt das Fasermaterial 24 zwischen denselben hervor und der Faserstrang 23 besitzt z. B. das Aussehen bzw. eine Struktur, die perlenähnlich ist, d. h. als ob Perlen auf einer Schnur aufgereiht wären. Der Faserstrang 23 kann daher in vorteilhafter Weise mit einer Hoch-Tiefstruktur vorliegen.

Zur näheren Erläuterung zeigt Fig. 6 den Faserstrang 23 durch Anspannung in seiner Längsrichtung G auseinandergezogen, so daß die gegenseitige Umschlingung von Umwindefaden 26 und strangförmigem Fasermaterial 24 erkennbar wird, wobei der Umwindefaden 26 scheinbar vom Fasermaterial 24 umschlungen vorliegt. Der Faserstrang 23 zeigt daher in seiner Längsrichtung G eine von der Anspannung des Umwindefadens 26 bei der Herstellung scheinbar resultierende Überdrehung und besitzt eine daraus resultierende Elastizität.

Der Umwindefaden 26 kann eine Feinheit von 100-8000 dtex aufweisen und kann bei der Herstellung des Faserstranges 23 mit einer Anspannung um das strangförmige Fasermaterial 23 gewickelt werden, die vorzugsweise unterhalb der Reißkraft des Umwindefadens 26 liegt. Bei einer Feinheit von z. B. 4000 dtex des Umwindefadens 26 beträgt die Anspannung vorzugsweise weniger als 20 kg.

In den vorstehend geschilderten Ausführungsformen sind zur besseren Übersicht die Fasern des jeweiligen strangförmigen Fasermaterials in den Fig. 1-4 zwischen den entsprechenden Haltefasern weggelassen. Aus dem gleichen Grunde ist das Fasermaterial des Kerns in den Fig.2-4 lediglich schematisch eingezeichnet, das tatsächlich im Kern dichter vorliegen und denselben voll ausfüllen kann.

## Patentansprüche

1. Faserstrang mit gegeneinander verfestig ten, textilen Fasern oder Fäden, dadurch gekennzeichnet, daß er in mindestens einer Querrichtung mindestens 4 mm Dicke aufweist, und daß im Faserstrang enthaltenes Fasermaterial quer zur Längsrichtung des Faserstranges aktiv vernadelt ist.

2. Faserstrang nach Anspruch 1, dadurch gekennzeichnet, daß das Fasermaterial zum Faserstrang gedreht, z. B. verzwirnt oder verdrillt, oder eingerollt, gewickelt oder geschichtet zusammengefaßt vorliegt.

3. Faserstrang nach Anspruch 2, dadurch gekennzeichnet, daß das Fasermaterial spiral- oder schraubenförmig angeordnet ist.

4. Faserstrang nach Anspruch 2 oder 3, dadurch gekennzeichnet, daß eine sich überdekkend eingerollte oder gewickelte Lage des Fasermaterials vorliegt.

5. Faserstrang nach Anspruch 1, dadurch gekennzeichnet, daß das aktive vernadelte Fasermaterial in Band- oder Streifenform, z. B. mit kreisförmigen oder im wesentlichen kreisförmigen oder ellipsenförmigen oder im wesentlichen rechteckigen Querschnitt vorliegt.

6. Faserstrang nach Anspruch 2, dadurch gekennzeichnet, daß das Fasermaterial in sich schwach gedreht ist.

7. Faserstrang nach Anspruch 1, dadurch gekennzeichnet, daß das aktiv vernadelte Fasermaterial mit einem Umwindungsfaden unsichtbar verschlungen ist und durch denselben zusammengezogen Einschnürungen besitzt.

8. Faserstrang nach Anspruch 1, dadurch gekennzeichnet, daß das aktiv vernadelte Fasermaterial aus einem Bündel von Multifilamenten besteht, die miteinander abwechselnd in Gegenrichtung verwunden, z. B. verflochten oder verzwirnt, sind.

9. Faserstrang nach Anspruch 2, dadurch gekennzeichnet, daß das aktiv vernadelte Fasermaterial um einen Kern herum vorliegt.

10. Faserstrang nach Anspruch 9, dadurch gekennzeichnet, daß der Kern aus ungedrehten oder gedrehten Fasern oder Fäden besteht.

11. Faserstrang nach Anspruch 9, dadurch gekennzeichnet, daß das aktiv vernadelte Fasermaterial in zusammenhängender Form vom Kern abwickelbar ist.

12. Faserstrang nach Anspruch 9, dadurch gekennzeichnet, daß das Fasermaterial mit dem Kern vernadelt ist.

13. Faserstrang nach Anspruch 1, dadurch gekennzeichnet, daß er eine Struktur, z. B. eine Hoch-Tief-Struktur oder eine frotteeartige, schlingenartige, chenilleartige, velourartige oder rauhgarnartige Struktur und/oder Musterung aufweist.

14. Faserstrang nach einem der vorhergehenden Ansprüche, dadurch gekennzeichnet, daß die Dicke in mindestens der einen Querrichtung bis zu 50 mm beträgt.

15. Faserstrang nach einem der vorhergehenden Ansprüche, dadurch gekennzeichnet, daß er eine Feinheit von 15-50 ktex aufweist.

16. Verfahren zur Herstellung des Faserstranges nach einem der vorhergehenden Ansprüche, bei dem die Fasern oder Fäden verfestigt werden, dadurch gekennzeichnet, daß das im Faserstrang enthaltene Fasermaterial quer zur Längsrichtung des Faserstranges aktiv vernadelt wird.

17. Verfahren nach Anspruch 16, dadurch gekennzeichnet, daß das strangförmige Fasermaterial vor oder nach dem aktiven Vernadeln gedreht, z. B. verzwirnt, oder verdrillt, eingerollt oder gewickelt wird.

18. Verfahren nach Anspruch 16, dadurch gekennzeichnet, daß vor oder nach dem Vernadeln ein Umwindefaden, z. B. schraubenförmig, um das strangförmige Fasermaterial gewunden wird.

19. Verfahren nach Anspruch 16, dadurch gekennzeichnet, daß nach dem Vernadeln ein Umwindefaden angespannt um das strangförmige Fasermaterial gewunden wird, so daß das Fasermaterial eingeschnürt und in seiner Längsrichtung zusammengezogen und mit dem Umwindefaden verwunden wird.

20. Verfahren nach einem der Ansprüche 16 bis 18, dadurch gekennzeichnet, daß das strangförmige Fasermaterial vor oder nach dem Vernadeln um einen Kern herumgelegt wird.

21. Verfahren nach Anspruch 20, dadurch gekennzeichnet, daß das Fasermaterial mit dem Kern aktiv vernadelt wird.

22. Verfahren nach Anspruch 17, dadurch gekennzeichnet, daß Multifilamente miteinander abwechselnd in Gegenrichtung verwunden, z. B. verdreht oder verzwirnt, und aktiv vernadelt werden.

23. Verfahren nach einem der Ansprüche 16 bis 22, dadurch gekennzeichnet, daß das Fasermaterial mit einer Dichte von 20-200-Einstichen/ m² vernadeltwird.

## Claims

1. Fibre rope having textile fibres or yarns fastened to one another, caracterised in that the rope has at least in one of the transverse directions a width of at least 4 mm, and that the fibrous material contained in the fibre rope is actively needle bonded transverse to the longitudinal direction of the fibre rope.

2. Fibre rope according to claim 1, caracterised in that the fibre rope includes the fibre material united in spun form, e. g. twisted or drilled, in rolled, wrapped or layered form.

3. Fibre rope according to claim 2, caracterised in that the fibre material is arranged in spiral or helical form.

4. Fibre rope according to claim 2 or 3, caracterised in that the fibre rope includes a layer of the fibre material rolled or wound overlapping.

5. Fibre rope according to claim 1, caracterised in that the actively needle bonded fibre material is present in strip or band form, e. g. having a circular or essentially circular or elliptical or essentially rectangular cross section.

6. Fibre rope according to claim 2, caracterised in that the fibre material is slightly twisted in itself.

7. Fibre rope according to claim 1, caracterised in that the fibre material is invisibly entwist- ed by an encircling yarn and the fibre material thereby contracted possesses constrictions.

8. Fibre rope according to claim 1, caracterised in that the actively needle bonded fibre material consists of a bundle of multifilaments being alternately twisted in respective opposite directions, e. g. being entwined or threaded.

9. Fibre rope according to claim 2, caracterised in that the actively needle bonded fibre material is present around a core.

10. Fibre rope according to claim 9, caracterised in that the core consists of untwisted or twisted fibres or yarns.

11. Fibre rope according to claim 9, caracterised in that the actively needle bonded fibre material is capable of being unwound from the core while free from becoming unraveled.

12. Fibre rope according to claim 9, caracterised in that the fibre material is needle bonded with said core.

13. Fibre rope according to claim 1, caracterised in that the fibre rope has a structure, e. g. an high-low structure or a terry cover-like, loop-like, chenille-like, velour-like or coarse yarn-like structure or pattern.

14. Fibre rope according to one of the preceeding claims, caracterised in that the width in at least one of the transverse directions is up to to 50 mm.

15. Fibre rope according to one of the preceeding claims, caracterised in that it has a fineness in the range of 15-50 ktex.

16. Process for the manufacture of the fibre rope according to one of the preceeding claims wherein the fibres or yarns are fastened, caracterised in that the fibre material contained in the fibre rope is needle bonded transverse to the longitudinal direction of the fibre rope.

17. Process according to claim 16, caracterised in that the rope-like fibre material is spun, e. g. twisted or drilled, rolled or wrapped.

18. Process according to claim 16, caracterised in that a encircling yarn is wound, e. g. wound helically, around the rope-like fibre material before or afterthe needle bonding step.

19. Process according to claim 16, caracterised in that after the needle bonding step an encircling yarn is wound tautly around the rope-like fibre material thereby constructing the fibre material, contracting it in its longitudinal direction and twisting it with the encircling yarn.

20. Process according to one of claims 16 to 18, caracterised in that the rope-like fibre material is laid around a core before or after the needle bonding step.

21. Process according to claim 20, caracterised in that the fibre material is needle bonded with the core.

22. Process according to claim 17, caracterised in that multifilaments are wound alternatively in respective opposite directions, e. g. twisted or threaded and actively needle bonded.

23. Process according to one of claims 16 to 22, caracterised in that the fibre material is needle bonded with a stitch density between 20 to 200 stitches/cm³.

## Revendications

1. Corde de fibres comprenant des fils ou des fibres réciproquement serrés, caractérisée en cequ'elle a au minimum une épaisseur de 4 mm au moins dans un sens transversal et en ce que la matière fibreuse contenue dans la corde de fibres est activement piquée transversalement au sens longitudinal de la corde de fibres.

2. Corde de fibres selon la revendication 1, caractérisée en ce que la matière fibreuse pour la corde de fibres se présente à l'état rassemblé sous une forme tordue, par example, retordue ou torsadée, ou enroulée, pelotonnée ou stratifiée.

3. Corde de fibres selon la revendication 2, caractérisée en ce que la matière fibreuse est disposée en spirale ou hélicoidalement.

4. Corde de fibres selon l'une quelconque des revendications 2 et 3, caractérisée en ce qu'une couche de matière fibreuse pelotonnée ou enroulée et se recouvrant, est présente.

5. Corde de fibres selon la revendication 1, caractérisée en ce que la matière fibreuse activement piquée se présente sous la forme d'une bande ou d'une lame, par exemple, avec une section droite circulaire ou en substance circulaire ou ellipsoidale ou en substance rectangulaire.

6. Corde de fibres selon la revendication 2, caractérisée en ce que la matière fibreuse est tordue faiblement en soi.

7. Corde de fibres selon la revendication 1, caractérisée en ce que la matière fibreuse activement piquée est entourée invisiblement d'un fil d'enroulement et possède des resserrements ou strictions formés par celui-ci.

8. Corde de fibres selon la revendication 1, caractérisée en ce que la matière fibreuse activement piquée se compose d'un paquet de multifilaments qui sont torsadés en sens contraire alternativement les uns avec les autres, par exemple, entrelacés ou retordus.

9. Corde de fibres selon la revendication 2, caractérisée en ce que la matière fibreuse activement piquée est presente autour d'un noyau.

10. Corde de fibres selon la revendication 9, caractérisée en ce que le noyau se compose de fibres ou de fils tordus ou non.

11. Corde de fibres selon la revendication 9, caractérisée en ce que la matière fibreuse activement piquée peut être désenroulée du noyau sous une forme cohérente.

12. Corde de fibres selon la revendication 9, caractérisée en ce que la matière fibreuse est piquée avec le noyau.

13. Corde de fibres selon la revendication 1, caractérisée en ce qu'elle présente une structure, par exemple, une structure basse et haute ou une structure du type en tissu éponge à boucles, chenille, velours ou fil rêche et/ou motif.

14. Corde de fibres selon l'jne quelconque des revendications 1 à 13, caractérisée en ce que l'epaisseur s'élève jusqu' à 50 mm au moins dans l'un des sens tranversaux.

15. Corde de fibres selon l'une quelconque des revendications 1 à 14, caractérisée en ce qu'elle a une finesse de 15 à 50 ktex.

16. Procédé de fabrication de la corde de fibres selon l'une quelconque des revendications 1 à 15, dans laquelle les fibres ou les fils sont serrés, caractérisé en ce que la matière fibreuse contenue dans la corde de fibres est activement piquée transversalement au sens longitudinal de la corde de fibres.

17. Procédé selon la revendication 16, caractérisé en ce que la matière fibreuse en forme de corde est tordue avant ou après le piquage actif, par exemple, retordue ou torsadée, enroulée ou pelotonnée.

18. Procédé selon la revendication 16, caractérisé en ce qu'avant ou après le piquage, on dispose un fil d'enroulement, par exemple, helicoi- dalement, autour de la matière fibreuse en forme de corde.

19. Procédé selon la revendication 16, caractérisé en ce qu'après le piquage, on dispose un fil d'enroulement à l'état tendu autour de la matière fibreuse en forme de corde, de façon que la matière fibreuse s'étrangle, se contracte dans son sens longitudinal et soit entournée du fil d'enroulement.

20. Procédé selon l'une quelconque des revendications 16 à 18, caractérisé en ce que la matière fibreuse en forme de corde est disposée autour d'un noyau avant ou après le piquage.

21. Procédé selon la revendication 20, caractérisé en ce que la matière fibreuse est piquée activement avec le noyau.

22. Procédé selon la revendication 17, caractérisé en ce que des multifilaments sont enroulés en sens contraire alternativement les uns avec les autres, par exemple, tordus ou retordus, et sont activement piqués.

23. Procédé selon l'une quelconque des revendications 16 à 22, caractérisé en ce que la matière fibreuse se est piquée selon une densité de 20 à 200 piqûres par mètre carré.
